# FASCICULE DE BREVET EUROPEEN

(11) **EP 0 236 241 B1**
(45) Date de publication et mention de la délivrance du brevet: **03.01.1990**
(21) Numéro de dépôt: 87420026.4
(22) Date de dépôt: 28.01.1987
(51) Int. Cl.: H01J 35/10

(54) **Support pour anticathode tournante de tubes à rayons X**
Träger für Dreh-Antikathode von Röntgenröhren
Support for rotating the anti-cathode of an X-ray tube

(30) Priorité: 30.01.1986 FR 8601647
(43) Date de publication de la demande: 09.09.1987
(73) Titulaire: LE CARBONE LORRAINE, 92400 Courbevoie (FR)
(72) Inventeur: Fourre, Jacques, F-95230 Soisy Sous Montmorency (FR)
(74) Mandataire: Pascaud, Claude

(56) Documents cités:
- EP-A- 0 050 893
- DE-A- 2 152 049
- FR-A- 2 566 961
- GB-A- 2 055 245
- GB-A- 2 084 124
- US-A- 4 335 327

## Description

La présente invention concerne un support pour anticathode tournante de tubes à rayons X, anticathode du type comprenant un disque - constitué d'un support en matériau carboné sur lequel est fixée ou déposée une couche de métal réfractaire tel que du tungstène. L'invention concerne plus particulièrement un support pour anticathode tournant à grande vitesse (20 000 tours/minute et au-delà).

. Le plus souvent, le matériau carboné utilisé pour le support est choisi parmi les graphites polycristallins dont le coefficient de dilatation est compatible avec celui du métal réfractaire qui est fixé (par exemple par brasure) ou déposé (par exemple en phase vapeur) sur le support (voir par exemple FR-A-2 566 961).

L'inconvénient majeur de ces graphites polycristallins est de ne pas avoir une résistance mécanique suffisante dès que la vitesse de l'anticathode devient considérable, par exemple 20 000 tours/mn.

Il est par ailleurs connu de façon générale que les composites fibres de carbone/matrice carbone (désignés ci-après par composites carbone/carbone) ont une résistance mécanique beaucoup plus grande que les graphites polycristallins précités. On pourrait donc envisager de les utiliser comme support, leur résistance mécanique empêchant le disque d'éclater sous l'effet de la force centrifuge. Toutefois, leur coefficient de dilatation est incompatible avec celui des métaux réfractaires généralement utilisés.

Le but principal de l'invention est d'obtenir un support présentant à la fois des caractéristiques thermiques compatibles avec celles du métal réfractaire choisi, et une très bonne résistance mécanique.

Ce but est atteint selon l'invention qui consiste en un support en matériau carboné destiné à recevoir une couche de métal réfractaire pour anticathode tournante de tubes à rayons X, support caractérisé en ce qu'il est constitué de deux parties solidaires l'une de l'autre, l'une étant en composite fibres de carbone/matrice carbone, l'autre en graphite polycristallin, cette dernière étant destinée à recevoir ledit métal réfractaire.

Ces deux parties peuvent se trouver l'une sous l'autre, en relation superposée, ou l'une entourant l'autre.

Dans le premier cas, les deux parties peuvent être :
soit juxtaposées et rendues mécaniquement solidaires par tout procédé de liaison convenable tel que brasure, infiltration de carbone en phase vapeur,
soit imbriquées l'une dans l'autre par embrèvement ou encastrement, ce qui les rend mécaniquement solidaires.

Un contact thermique est assuré entre elles par tout procédé convenable : brasure, infiltration de carbone en phase vapeur, insertion de métal ou de graphite en poudre, feuille de graphite souple telle qu'une feuille de PAPYEX (marque déposée par la demanderesse) etc...

Dans le second cas, la partie en composite entoure comme une ceinture la partie en graphite polycristallin. Le support peut être obtenu par frettage.

Les graphites polycristallins sont en général choisis parmi ceux ayant les caractéristiques suivantes :
densité > 1,8
résistance à la flexion > 40 MPa
coefficient de dilatation entre la température ambiante et 1 000 °C : 4 à 6.10-^{s}/°C.

Les composites carbone/carbone sont en général choisis, parmi ceux ayant un substrat en tissu ou en feutre avec une densité de fibres supérieure à 0,5 et les caractéristiques suivantes :
densité > 1,7
résistance à la flexion > 150 MPa
coefficient de dilatation entre la température ambiante et 1 000 °C : 0,5 à 2.10-6/°C.

Les figures 1, 2, 3, 4 et 5 montrent en coupe, à titre indicatif et non limitatif, des montages d'anticathodes comportant un support selon l'invention.

Sur la figure 1, le montage comprend une anticathode 1 fixée à une tige 2. Le support de l'anticathode est constitué d'une partie. en composite carbone/carbone 3 juxtaposée à une partie en graphite polycristallin 4. Le métal réfractaire 5 est fixé sur cette dernière. Une brasure 6, par exemple en alliage de titane, rend les deux parties solidaires et assure en même temps le contact thermique entre elles. En variante, cette brasure peut être remplacée par une infiltration de carbone en phase vapeur.

Sur la figure 2, le montage comprend une anticathode 1 fixée à une tige 2. Le support de l'anticathode est constitué d'une partie en composite carbone/carbone 3 solidarisée mécaniquement par un embrèvement 7 à une partie en graphite polycristallin 4. Le métal réfractaire 5 est fixé sur cette dernière. Le contact thermique entre les deux parties est assuré par une brasure, ou un métal en poudre tel que du zirconium par exemple, ou du graphite en poudre, etc.. (repère 8).

Sur la figure 3, le montage comprend une anticathode 1 fixée à une tige 2. Le support de l'anficathode est constitué d'une partie en composite carbone/carbone 3 ayant la forme d'une cuvette dans laquelle se trouve la partie en graphite polycristallin 4. Le métal réfractaire 5 est fixé sur cette dernière. Le contact thermique entre les deux parties est assuré par une brasure ou un métal en poudre, ou du graphite en poudre, ou par une feuille de graphite souple (repère 8).

Sur la figure 4, le montage comprend une anticathode 1 fixée à une tige 2. Le support de l'anticathode est constitué d'une partie en composite carbone/carbone 3 dans laquelle vient s'encastrer une cuvette annulaire en graphite polycristallin 4. Le métal réfractaire 5, lui-même de forme annulaire s'encastre dans l'anneau 4. Les liaisons mécaniques et thermiques entre composite carbone/carbone et graphite polycristallin, et entre graphite polycristallin et métal réfractaire sont assurées par exemple par brasage (respectivement repères 9 et 10).

--- Sur la figure 5, le montage comprend une anticathode 1 fixée à une tige 2. Le support de l'anticathode est constitué par une partie en composite carbone/carbone 3 entourant un disque plan en graphite polycristallin 4. Le métal réfractaire 5 est fixé sur ce dernier. La solidarisation de ces deux parties peut se faire par frettage.

Dans les montages illustrés par les figures 1, 2 et 3 pour une géométrie de l'anticathode définie, l'épaisseur de la partie en graphite polycristallin portant le métal réfractaire est minimale et l'épaisseur de la partie en composite carbone/carbone est maximale. Ainsi, par exemple, pour des épaisseurs de graphite polycristallin de l'ordre de 2 à 8 mm, on a des épaisseurs de composite carbone/carbone de l'ordre de 10 à 20 mm. L'épaisseur du métal réfractaire varie en général selon qu'il est fixé par brasure ou déposé par dépôt chimique en phase vapeur. Dans le premier cas, elle est de l'ordre de 3 à 8 mm, dans le second de 0,4 à 1 mm.

L'exemple suivant, donné à titre indicatif et non limitatif, montre tout l'intérêt de l'invention.

### Exemple de mise en oeuvre

On réalise une série de supports pour anticathodes telles que représentées figure 3. Chaque, support a un diamètre de 120 mm. L'épaisseur maximale de la partie en graphite polycristallin est de 8 mm et l'épaisseur de la partie composite carbone/carbone est de 15 mm. Le graphite polycristallin, nuance 1116 PT de la demanderesse a les caractéristiques suivantes :

Le composite carbone/carbone est un AEROLOR (marque déposée par la demanderesse), l'AEROLOR 22 qui a les caractéristiques suivantes :

Le contact thermique entre les deux parties est assuré par une brasure au zirconium telle que décrite dans le brevet FR-A-1 249 498.

On revêt par dépôt chimique en phase vapeur la partie en graphite polycristallin de la moitié des supports, d'une couche de tungstène de 1,0 mm d'épaisseur.

Les supports revêtus ou non sont soumis à un test d'éclatement et les résultats obtenus sont comparés à ceux obtenus avec des supports classiques en graphite polycristallin uniquement, revêtus ou non de la même épaisseur de tungstène.

Tous ces résultats sont regroupés dans le tableau 1 suivant :

En faisant la moyenne de ces résultats, on constate que :
la vitesse d'éclatement d'un support suivant l'invention non revêtu, est de l'ordre de 39 000 tours/mn alors que celle d'un support classique non revêtu est de l'ordre de 24 000 tours/mn
la vitesse d'éclatement d'un support suivant l'invention revêtu de 1 mm de tungstène est de l'ordre de 32 000 tours/minute alors que celle d'un support classique revêtu également de 1 mm de tungstène est de l'ordre de 19 000 tours/minute.

Cette constatation montre tout l'intérêt de l'invention.

## Revendications

1. Support en matériau carboné destiné à recevoir une couche de métal réfractaire pour anticathode tournante de tubes à rayons X, support caractérisé en ce qu'il est constitué de deux parties (3, 4) solidaires l'une de l'autre, l'une (3) étant en composite fibres de carbone/matrice carbone, l'autre (4) en graphite polycristallin, cette dernière étant destinée à recevoir la couche de métal réfractaire.

2. Support selon la revendication 1 caractérisé en ce que les deux parties sont placées en relation superposée, le contact thermique entre elles étant assuré par tout procédé convenable tel que brasure, infiltration de carbone en phase vapeur, insertion de métal ou de graphite en poudre, insertion d'une feuille souple de graphite.

3. Support selon la revendication 2 caractérisé en ce que les deux parties sont juxtaposées et rendues mécaniquement solidaires par tout procédé de liaison convenable, tel que brasure ou infiltration de carbone en phase vapeur.

4. Support selon la revendication 2 caractérisé en ce que les deux parties, sont rendues solidaires mécaniquement par embrèvement (7).

5. Support selon la revendication 2 caractérisé en ce que les deux parties sont rendues solidaires mécaniquement par encastrement.

6. Support selon l'une quelconque des revendications 2 à 5 caractérisé en ce que l'épaisseur de la partie en composite carbone/carbone est plus grande que celle de la partie en graphite polycristallin.

7. Support selon la revendication 1 caractérisé en ce que la partie en composite carbone/carbone entoure comme une ceinture la partie en graphite polycristallin.

8. Support selon la revendication 7 caractérisé en ce que les deux parties sont rendues solidaires par frettage.

9. Anticathode tournante pour tube à rayons X caractérisé en ce qu'elle comporte un support tel que revendiqué dans l'une quelconque des revendications précédentes.

## Claims

1. A support of carbonaceous material intended to receive a layer of refractory metal for a rotary target of X-ray tubes, the support being characterised in that it is formed by two parts (3, 4) which are fixed with respect to each other, one (3) being of carbon fibre/carbon matrix composite and the other (4) being of polycrystalline graphite, the latter being intended to receive the layer of refractory metal.

2. A support according to claim 1 characterised in that the two parts are disposed in superposed relationship, the thermal contact therebetween being produced by any suitable process such as brazing, vapour phase carbon infiltration, insertion of metal or graphite in powder form or insertion of a flexible sheet of graphite.

3. A support according to claim 2 characterised in that the two parts are juxtaposed and mechanically fixed together by any suitable connecting process such as brazing or vapour phase carbon infiltration.

4. A support according to claim 2 characterised in that the two parts are mechanically fixed together by a groove-and-tongue type connection (7).

5. A support according to claim 2 characterised in that the two parts are mechanically fixed together by interembedding.

6. A support according to any one of claims 2 to 5 characterised in that the thickness of the part of carbon/carbon composite is greater than that of the part of polycrystalline graphite.

7. A support according to claim 1 characterised in that the part of carbon/carbon composite surrounds the part of polycrystalline graphite, in a belt-like manner.

8. A support according to claim 7 characterised in that the two parts are fixed together by hooping.

9. A rotary target for an X-ray tube characterised in that it comprises a support as claimed in any one of the preceding claims.

## Patentansprüche

1. Träger aus kohlenstoffhaltigem Material zur Aufnahme einer hitzebeständigen Metallschicht für Dreh-Antikathode von Röntgenröhren, dadurch gekennzeichnet, daß der Träger von zwei jeweils aus einem Stück gebildeten Teilen (3, 4) aufgebaut wird, wobei das erste (3) einen Kohlenstoffaserverbund/eine Kohlematrize und das andere (4) polykristallines Graphit aufweist und das letztere zur Aufnahme der hitzebeständigen Metallschicht dient.

2. Träger gemäß Anspruch 1, dadurch gekennzeichnet, daß die zwei Teile in übereinandergelagerter Beziehung angeordnet sind und der Wärmekontakt zwischen ihnen während jedes geeigneten Prozesses wie etwa Lötung, Infiltration von Kohlenstoff in der Dampfphase, Einbringung von pulverisiertem Metall oder Graphit und Einbringung eines flexiblen Graphitblattes sichergestellt ist.

3. Träger gemäß Anspruch 2, dadurch gekennzeichnet, daß die zwei Teile nebeneinander angeordnet sind und während jedes geeigneten Verbindungsprozesses wie etwa. Lötung oder Infiltration von Kohlenstoff in der Dampfphase mechanisch zusammengehalten werden.

4. Träger gemäß Anspruch 2, dadurch gekennzeichnet, daß die zwei Teile mittels Versatzung (7) mechanisch zusammengehalten werden.

5. Träger gemäß Anspruch 2, dadurch gekennzeichnet, daß die zwei Teile mittels fester Einspannung mechanisch zusammengehalten werden.

6. Träger gemäß einem der Ansprüche 2 bis 5, dadurch gekennzeichnet, daß die Dicke des Teiles aus Kohlstoffverbund/Kohlenstoff viel größer ist als diejenige des Teiles aus polykristallinem Graphit.

7. Träger gemäß Anspruch 1, dadurch gekennzeichnet, daß das Teil aus Kohlenstoffverbund/Kohlenstoff das Teil aus polykristallinem Graphit wie ein Gürtel umgibt.

8. Träger gemäß Anspruch 7, dadurch gekennzeichnet, daß die zwei Teile mittels Umschnürung zusammengehalten werden.

9. Dreh-Antikathode für Röntgenröhren, dadurch gekennzeichnet, daß sie einen Träger aufweist, wie er in einem der vorangehenden Ansprüche beansprucht wird.
